# EUROPÄISCHE PATENTANMELDUNG

(11) **EP 1 518 945 A1**
(43) Veröffentlichungstag der Anmeldung: **30.03.2005**
(21) Anmeldenummer: 03021877.0
(22) Anmeldetag: 27.09.2003
(51) Int. Cl.: C25D 3/42, C25D 3/56

(54) **Elektrolyt für die galvanische Abscheidung von Aluminium-Magnesium-Legierungen**

(71) Anmelder: Aluminal Oberflächtentechnik GmbH & Co. KG, 56424 Staudt (DE)
(72) Erfinder: Heller, Jörg, 51766 Engelskirchen (DE); De Vries, Hans, 8181 NG Heerde (NL)
(74) Vertreter: Sternagel, Fleischer, Godemeyer & Partner

(57) **Zusammenfassung**

Gegenstand der Erfindung ist ein Elektrolyt zur galvanischen Abscheidung von Aluminium-Magnesium-Legierungen enthaltend mindestens eine aluminiumorganische Komplexverbindung der Formel MAIR₄ oder Mischungen davon und eine Magnesiumalkylverbindung, wobei M Na, K, Rb oder Cs bedeutet und R eine C₁ bis C₁₀ Alkylgruppe, vorzugsweise C₁ bis C₄ Alkygruppe bedeutet. Weitere Gegenstände der Erfindung sind ein Herstellungsverfahren des Elektrolyten, ein Beschichtungsverfahren, die Verwendung des Elektrolyten sowie ein Elektrolyse-Kit.

## Beschreibung

Gegenstand der Erfindung ist ein Elektrolyt zur galvanischen Abscheidung von Aluminium-Magnesium-Legierungen enthaltend mindestens eine aluminiumorganische Komplexverbindung und eine Magnesium-Alkylverbindung. Weitere Gegenstände der Erfindung sind ein Verfahren zur Herstellung des Elektrolyten, ein Beschichtungsverfahren, die Verwendung des Elektrolyten und ein Elektrolyse-Kit.

Magnesium-aluminiumorganische Komplexverbindungen werden seit kurzem zur elektrolytischen Abscheidung von Aluminium-Magnesium-Legierungen verwendet. Dies wird in der WO 00/32847 A1 beschrieben. Das Interesse an elektrolytischen Beschichtungen von Metallwerkstücken mit Aluminium-Magnesium-Legierungen hat wegen des hervorragenden Korrosionsschutzes durch die Aluminium-Magnesium-Schichten und deren ökologische Unbedenklichkeit stark zugenommen. Deshalb hat die galvanische Beschichtung mit magnesiumaluminiumorganischen Elektrolyten, die bei Temperaturen im Bereich von 60 - 150 °C in geschlossenen Systemen erfolgt, große technische Bedeutung erlangt.

In der WO 00/32847 A1 wurden als besonders geeignete Elektrolyte Komplexverbindungen des allgemeinen Typs MAIR₄ und Mischungen davon in Kombination mit Aluminium-Alkylen AIR₃ vorgeschlagen. Diese werden in Form o ihrer Lösungen in flüssigen, aromatischen Kohlenwasserstoffen eingesetzt. M kann dabei ein Alkalimetall wie Natrium, Kalium, Rubidium und Cäsium sein, R sind Alkylreste mit vorzugsweise einem, zwei oder vier Kohlenstoff-Atomen.

Die Anwendung dieser Elektrolytsysteme weist jedoch entscheidende Nachteile auf. Die bisher bekannten Systeme zeichnen sich dadurch aus, dass die benötigten magnesium-organischen Komplexverbindungen zunächst im Elektrolyt nicht verfügbar sind und erst bei Einsatz des Elektrolyten in-situ elektrochemisch aufwendig erzeugt werden müssen. So enthalten einsatzfertige Startmischungen ausschließlich organische Aluminiumverbindungen jedoch keine Magnesiumverbindungen. Typische Zusammensetzungen von solchen Startmischungen enthalten beispielsweise molare Verhältnisse von 1:0,1 bis 0,1: 1 M¹AIR₄ zu M²AIR₄, wobei M¹ ungleich M² mit Na, K, Rb, Cs, insbesondere Na, K ist. Die molaren Verhältnisse aller Komponenten betragen AlR₃ zu (M¹AIR₄ + M²AIR₄): aromatischer Kohlenwasserstoff = 1:0,1:1 bis 1:2:10, insbesondere 1:1:3 bis 1:1:5.

Bei diesen Elektrolyten wird in den zur Beschichtung geeigneten E-lektrolyse-Zellen zunächst der oben angegebene magnesiumfreie Startelektrolyt eingefüllt. Daraufhin wird durch Anlegen eines Stroms mittels separater Aluminium- und Magnesium-Anoden oder einer Aluminium-Magnesium-Mischelektrode der benötigte organische Magnesium-Komplex in-situ elektrochemisch erzeugt, bis die zur Beschichtung notwendige Konzentration an Magnesium-Komplex im Elektrolyten erreicht wird.

Darüber hinaus tritt bis zu diesem Zeitpunkt, also dem Erreichen der notwendigen Konzentration an Magnesium-Komplex, bereits eine Abscheidung von Aluminium-Magnesium-Schichten im System auf, die unerwünscht ist, da sie falsche Zusammensetzungen von Al und Mg besitzt. Daher ist es notwendig, Dummybleche zum Auffangen der abgeschiedenen Aluminium-Magnesium-Schichten im System anzubringen. Diese Abscheidungen auf Dummyblechen erfolgen, bis die benötigte Konzentration an Aluminium-Magnesium-Komplexen erreicht wird. Danach werden die Dummybleche entfernt und die gewünschten Schichten mit der gewünschten Aluminium-Magnesium-Zusammensetzung, wie beispielsweise Al:Mg=75:25 mol-%, auf dem Substrat abgeschieden. Die Dummybleche müssen entweder verworfen oder für den weiteren Einsatz aufwändig gereinigt werden.

Aus der oben angegeben Beschreibung ist ohne Weiteres ersichtlich, dass dieses Verfahren sehr aufwendig ist und eine lange Vorlaufzeit benötigt, bis die entsprechenden gewünschten Aluminium-Magnesium-Konzentrationen erhalten werden. Weiterhin tritt als zusätzlicher Arbeitsschritt die Montage, Demontage und Reinigung der verwendeten Dummybleche hinzu. Die in der WO 00/32847 A1 als besonders wirkungsvoll identifizierten Elektrolytlösungen können daher nur über die oben beschriebene elektrochemische Erzeugung von magnesium-organischen Komplexen in einer der eigentlichen Beschichtung vorangehenden Konditionierungsphase mit all den oben angegebenen Nachteilen eingesetzt werden.

Es ist weiterhin aus dem Stand der Technik der WO 00/32847 A1 bekannt, eine entsprechende Magnesiumverbindung direkt dem Elektrolyt zuzugeben, um die oben angegebene Konditionierungsphase entfallen lassen zu können. Hierbei wird ein Magnesium-Aluminium-Alkylkomplex Mg[Al(Et)₄]₂ im Elektrolyt eingesetzt. Der Nachteil dieses Verfahrens ist es, dass es zwar im Labormaßstab durchführbar ist aber großtechnisch nicht durchzuführen ist, weil dieser Komplex nicht technisch verfügbar ist und nur sehr aufwendig und teuer herzustellen ist.

Ein entsprechender Elektrolyt für ein großtechnisches Verfahren zur Beschichtung von Substraten mit AI-Mg-Legierungen, dass wirtschaftlich und effektiv durchgeführt werden kann, ist bisher nicht bekannt. Die Weiterentwicklung von Elektrolyten zur galvanischen Abscheidung von Aluminium-Magnesium-Legierungen ist von großer technischer Bedeutung und von hohem ökonomischen und ökologischen Interesse.

Die technische Aufgabe der Erfindung ist es daher, einen Elektrolyten zur Verfügung zu stellen, der möglichst einfach, effizient und kostengünstig hergestellt werden kann, der eine kommerzielle Einführung des Aluminium-Magnesium-Beschichtungsverfahren ermöglicht und die oben genannte Konditionierungsphase zur Bildung von organischen Mg-Komplexen nicht mehr notwendig macht.

Diese technische Aufgabe wird gelöst durch einen Elektrolyten zur galvanischen Abscheidung von Aluminium-Magnesium-Legierungen, enthaltend mindestens eine aluminium-organische Komplexverbindung der Formel MAIR₄ oder Mischungen davon und einer Magnesium-Alkylverbindung, wobei M Natrium, Kalium, Rubidium oder Cäsium bedeuten und R eine C₁-C₁₀ Alkylgruppe, vorzugsweise eine C₁-C₄-Alkylgruppe bedeuten. In einer besonders bevorzugten Ausführungsform enthält der Elektrolyt zusätzlich eine Alumniumtrialkyl-Verbindung.

Es ist besonders bevorzugt, einen Elektrolyten einzusetzen, der AIR₃, M¹AIR₄, M²AIR₄ und Mg(R¹)ₓ(R²)_{y} enthält, wobei M¹ und M² ungleich sind und Na, K, Rb oder Cs bedeuten, R eine C₁ bis C₁₀ Alkylgruppe, vorzugsweise C₁ bis C₄ Alkygruppe bedeutet, R¹ und R² unabhängig voneinander eine C₁ bis C₂₀, vorzugsweise eine C₂ bis C₁₀ Alkylgruppe bedeuten und x = 0 bis 2 ist und y = 0 bis 2 ist und x + y = 2 ist.

Es wurde überraschenderweise gefunden, dass der erfindungsgemäße Elektrolyt zur Beschichtung von Werkstoffen mit Aluminium-Magnesium-Legierungen eingesetzt werden kann, ohne dass die in-situ-Erzeugung von magnesium-organischen Komplexen in einer zeit- und kostenintensiven Konditionierungsphase vor dem eigentlichen Beschichtungsprozess notwendig ist.

In bevorzugter Weise ist die Magnesium-Alkylverbindung in einer Menge von 0,01 bis 10 mol-%, vorzugsweise 0,1 bis 1 mol-% bezogen auf den Aluminiumkomplex im Elektrolyten enthalten. Besonders bevorzugte Magnesium-Alkylverbindungen, die im Elektrolyten eingesetzt werden, sind ausgewählt aus der Gruppe MgButyl1,5Octyl0,5, MgButyl1 ,OEthyl1 ,0, Mgsec-Bu1 ,OnButyl1 ,0 oder Gemische derselben.

Die aluminium-organische Komplexverbindung und die Magnesium-Alkylverbindung können bevorzugt in einem organischen Lösungsmittel vorliegen. Das organische Lösungsmittel ist besonders bevorzugt ein aromatisches Lösungsmittel, wobei hier Lösungsmittel wie Benzol, Toluol oder Xylol oder Gemische derselben verwendet werden können.

Die genannten Magnesium-Alkylverbindungen haben den Vorteil, dass sie industriell zugänglich sind und einfach und kostengünstig hergestellt werden können im Vergleich zu den oben genannten Magnesium-Aluminium-Ethyl-Komplexen Mg [Al(Et))₄]₂ Die Herstellung des Elektrolyten erfolgt gemäß den folgenden Schritten. Zunächst wird die aluminium-organische Komplexverbindung der Formel MAIR₄ oder eines Gemisches derselben, ggf. in Kombination mit Aluminium-Trialkyl vorgelegt. Es erfolgt dann die Zugabe einer Magnesium-Alkyl-Verbindung wie oben beschrieben. M und R haben dieselbe Bedeutung wie oben beschrieben. Die Zudosierung der Magnesium-Alkyl-Verbindungen bei der Herstellung des Elektrolyten hat den Vorteil, dass die notwendige Konzentration an Magnesium und Aluminium direkt eingestellt werden kann, so dass auf den oben bezeichneten Konditionierungsprozess vollständig verzichtet werden kann. Weiterhin ist es möglich, auch während des Beschichtungsprozesses Magnesium-Alkyl-Verbindungen zuzugeben, um die entsprechende Magnesium-Konzentration, die für die Beschichtung gewünscht und notwendig ist, aufrechtzuerhalten.

In einer besonders bevorzugten Ausführungsform ist die Magnesium-Alkyl-Verbindung eine gemischte Magnesium-Alkyl-Verbindung der Formel Mg (R¹)ₓ (R²)_{y}, wobei R¹ und R² unabhängig voneinander eine C₁-C₂₀, vorzugsweise eine C₂-C₁₀ Alkylgruppe bedeuten und x=0 bis 2 ist und y= 0 bis 2 ist und x+y =2 ist. Die Magnesium-Alkyl-Verbindungen werden in besonders bevorzugter Ausführungsform in einem Kohlenwasserstoff gelöst zugegeben und die Aluminium-Alkyl-Komplexe werden in einem aromatischen Kohlenwasserstoff gelöst vorgelegt. Der Kohlenwasserstoff für die Aluminium-Verbindung ist ausgewählt aus der Gruppe i-Pentan, n-Pentan, Hexan, n-Hexan, Heptan, n-Heptan, Toluol und Xylol.

Mit dem erfindungsgemäßen Elektrolyten ist es möglich, in einem Arbeitsgang Aluminium-Magnesium-Schichten unterschiedlicher Konzentrationsabfolgen von Aluminium und Magnesium durch einfache und freie Wahl der Zugabemenge von magnesium-organischen Verbindungen herzustellen. Dabei wird die entsprechende Konzentration an Aluminium-Magnesium über die Zugabemenge von magnesium-organischen Verbindungen eingestellt. Der erfindungsgemäße Elektrolyt besitzt weiterhin den Vorteil einer guten Leit- und Streufähigkeit.

Der erfindungsgemäße Elektrolyt gestattet es, mit indifferenten Anoden zu arbeiten, die bei der Beschichtung von geometrisch kompliziert geformten Teilen eingesetzt werden. Indifferente Elektroden sind solche, die sich bei sich beim Beschichtungsvorgang nicht auflösen, also nicht aus AI oder Mg oder deren Legierungen bestehen. Beim Beschichten mit indifferenten Elektroden müssen daher Mg-organische Verbindungen und AI-organische Verbindungen in die Elektrolytlösung zudosiert werden. Dabei wird die entsprechende Konzentration an Aluminium-Magnesium über die Zugabemenge von magnesium-organischen Verbindungen und aluminium-organischen Verbindungen eingestellt. Das Arbeiten mit indifferenten Anoden war nach bisherigem Stand der Technik bei der in-situ-Erzeugung von magnesium-organischen Komplexen prinzipiell ausgeschlossen, ebenso die Erzeugung von Schichten verschiedener Aluminium-Magnesium-Zusammensetzungen in einem Arbeitsgang. Dies ist ebenfalls nach dem oben beschriebenen in-situ-Verfahren mit einem Konditionierungsschritt zur Herstellung der Magnesium-Konzentration im Elektrolyten nicht möglich.

Ein weiterer Gegenstand der Erfindung ist ein Elektrolyse-Kit zur galvanischen Abscheidung von Aluminium-Magnesium-Legierungen auf elektrisch leitenden Werkstoffen oder elektrisch leitenden Schichten, enthaltend:
a) die aluminium-organischen oben beschriebenen Komplexverbindungen, bzw. Aluminium-Alkyl-Verbindungen der Ansprüche 1 - 3 und 1,3,5,6 sowie
b) eine Magnesium-Alkylverbindung gemäß den Ansprüche 1, 3, 5, 6.

In einer bevorzugten Ausführungsform sind die Verbindungen a) und b) in einem organischen Lösungsmittel gelöst.

Ein weiterer Gegenstand der Erfindung ist ein Verfahren zur Beschichtung von elektrisch leitenden Materialien oder Schichten mit Aluminium-Magnesium-Legierungen mit dem Elektrolyten gemäß den Ansprüchen 1 - 9, wobei während der Beschichtungsphase die Magnesuim-Alkyl-Verbindung gemäß den Ansprüchen 1, 3, 5 und 6 in der gewünschten Menge zudosiert wird, um eine gewünschte Konzentration von Magnesium zu Aluminium zu erhalten, bzw. aufrechtzuerhalten

Ein weiterer Gegenstand der Erfindung ist die Verwendung des erfindungsgemäßen Elektrolyten zur Herstellung von Schichten aus AluminiumLegierungen auf elektrisch leitenden Werkstoffen oder elektrisch leitenden Schichten.

Die nachfolgenden Beispiele sollen die Erfindung näher erläutern:

### Beispiel 1

### Einsatz von MgButyl_{1,5} Octyl_{0,5}, 20%ig in Heptan (Produkt BOMAG® der Fa Crompton)

Die gesamte Durchführung der Reaktion erfolgte unter Schutzgas Argon

1. Schritt: Die BOMAG®/Heptan-Lösung wurde nach Abkondensation des Heptans mittels Toluol auf einen Gehalt von 0,32 mmol/g eingestellt.

2. Schritt: 55,4 g eines Elektrolyten der folgenden Zusammensetzung: 0,8 K[Al(Et)₄] + 0,2 Na[Al(Et)₄] + 1,17 Al(Et)₃ + 3,85 Toluol wurden mit 2,85g BOMAG/Toluol-Lösung versetzt (ca. 1,0mol% bezogen auf Elektrolytformulierung).

Es wurden ca. 58 g eines Elektrolyten erhalten.

### Beschichtungstest

Allgemeine Bedingungen:

Alle Abscheidungsversuche wurden unter Standardbedingungen durchgeführt. Die Magnesium-Komponente wurde zum Elektrolyten direkt zupipettiert.

| | |
|---|---|
| Anodenmateriel: | 2 Legierungselektroden AIMg25, 55 x 10 x 5mm |
| Kathode | Sechskantschraube 8.8, M8 x 25 |

### Kathodenvorbehandlung:

Entfettung, Entzunderung im Ultraschallbad mit 8%iger HCI,H₂O-Wäsche, Vakuumtrocknung, ArgonLagerung.

| | |
|---|---|
| Eintauchtiefe Kathode: | komplett |
| Kathodenrotation: | 60U/min |
| Abstand zur Anode: | 10mm |
| Wirksame Kathodenfläche: | ca. 10cm² |
| Badbewegung: | 2cm Magnet im Glasmantel, 250U/min |
| Badtemperatur: | 94 - 98 °C |

Die Abscheidung wurde mit einer Stromdichte von 0,05A/dm² begonnen. Nach wenigen Minuten ist eine helle Bedeckung auf den zu beschichtenden Teilen erkennbar. Die Stromdichte wurde allmählich bis auf 3,0A/dm² erhöht. Die Abscheidung wurde nach einer Strommenge von 1,499mF entsprechend einer Schichtdicke von 5µ beendet. Die Schicht ist hell und silbrig.

| | |
|---|---|
| RF-Analyse der Schicht: | 26,79 Gew. % Mg, 73,21 Gew. % |

### Beispiel 2

### Einsatz von MgEthyl_{1,0} Butyl_{1,0}, 20%ig in Heptan (BEM, Fa AkzoNobel)

Die Reaktion erfolgte unter Schutzgas Argon.

1. Schritt: Die BEM/Heptan-Lösung wurde nach Abkondensation des Heptans mittels Toluol auf einen Gehalt von 0,41 mmol/g eingestellt.

2. Schritt: 60,6 g eines Elektrolyten der folgenden Zusammensetzung: 0,8 K[Al(Et)₄] + 0,2 Na[Al(Et)₄] +1,17 Al(Et)₃ + 3,85 Toluol wurden mit 2,0 ml BEM/Toluol-Lösung versetzt (ca 0,9mol% bezogen auf Elektrolytformulierung). Es wurden ca. 62 g eines Elektrolyten erhalten.

### Beschichtungstest:

Die Abscheidungsbedingungen sind wie in Beispiel 1. Die Abscheidung wurde direkt mit einer Stromdichte von 2,0 A/dm² begonnen und während der gesamten Elektrolyse nicht verändert. Es erfolgte eine sofortige helle Abscheidung von AI/Mg. Die Abscheidung wurde nach einer Strommenge von 3,38 mF entsprechend einer Schichtdicke von 11µ beendet. Man erhält eine ausgezeichnete, sehr gleichmäßige, silbrige Schicht. ohne erkennbare Fehlstellen.

RF-Analyse der Schicht: 26,78 % Mg, 73,22 Gew. AI

### Beispiel 3

### Einsatz von MgEthyl_{1,0} Butyl_{1,0}, 20%ig in lso-Pentan (BEM der Fa Albemarle )

Die Durchführung der Reaktion erfolgte unter Argon als Schutzgas.

1. Schritt: Die BEM/Isopentan-Lösung wird mit einem Gehalt von 1,85 mmol/g Mg-Komponente ohne weitere Vorbehandlung eingesetzt.

2. Schritt: 70,04 g eines Elektrolyten der folgenden Zusammensetzung 0,85 K[Al(Et)₄] + 0,15 Na[Al(Et)₄] + 1,08 AI (Et)₃ + 3,15 Toluol wurden mit 0,5g BEM/Isopentan-Lösung versetzt (ca. 0,8mol% bezogen auf Elektrolytformulierung).

### Beschichtungstest

Die Abscheidungsbedingungen sind wie in Beispiel 1 beschrieben. Die Abscheidung erfolgte bei einer Stromdichte von 1,0 bis 3,0 A/dm². Die Abscheidung wurde nach einer Strommenge von 6,8 mF entsprechend einer Schichtdicke von 20 µ beendet. Man erhält eine sehr gleichmäßige, silbrige Schicht.

### RF-Analyse der Schicht: 41,4 % Mg, 58,9 %. AI

### Vergleichsbeispiel 1

### Einsatz von Elektrolyten der Fa. Albemarle zur Al-Mg-Abscheidung, jedoch ohne direkten Zusatz von Mg-Alkyl-Lösung (Konditionierungselektrolyt).

Es wurden 65,0 g eines Elektrolyten mit folgender Zusammensetzung verwendet: 0,8 K[Al(Et)₄] + 0,2 Na[Al(Et)₄] + 1,17AI (Et)₃ + 3,85 Toluol wurden zur AI-Mg-Abscheidung mit vorbereitender Konditionierung unter den allgemeinen Bedingungen, wie zuvor beschrieben, jedoch ohne vorherige Zugabe von Mg-Alkyl-Lösung eingesetzt so dass, wie nach bisherigem Stand der Technik notwendig, die Mg-Komplexverbindung in einer Konditionierungsphase erst elektrochemisch erzeugt werden muss, bevor der Elektrolyt einsatzfähig für die Abscheidung von AI-Mg-Legierungen ist.

1. Konditionierungsschritt: Beginnend mit einer Startstromdichte von 0,05 A/dm2 wurde bei ansteigender Stromdichte bis zum maximal möglichen Wert von 1,0 A/dm² elektrolysiert. Nach einer Strommenge von 7,20 mF liegt bei schlechtem Streuvermögen eine matte, graue Beschichtung vor.

2. Konditionierungsschritt: Nach Austausch der Kathode wurde bei 1,0 bis 1,2 A/dm² weiter konditioniert. Nach einer Strommenge von 7,24 mF erhält man bei nur wenig verbessertem Streuvermögen eine deutlich aufgehellte, teilweise schwach glänzende Schicht.

3. Konditionierungsschritt: Wiederum nach Erneuerung der Kathode wurde jetzt bei deutlicher Erhöhung der zulässigen maximalen Stromdichte von 1,23 über 1,5 bis zu 2,0 A/dm² eine gleichmäßige, glänzende Beschichtung bei deutlich verbesserter Streuung erhalten. Die verwendetete Strommenge war 4,96 mF.

4. Konditionierungsschritt: Unter Erreichen der Endkondition wird eine glänzende Beschichtung unter Anwendung einer Stromdichte von 3,0 A/dm² bei unveränderter Streufähigkeit gegenüber Schritt 3 erhalten. Die Strommenge ist 3,73 mF.

Der Elektrolyt ist erst nach diesem Verfahren konditioniert und einsatzfähig.

## Patentansprüche

1. Elektrolyt zur galvanischen Abscheidung von Aluminium-Magnesium-Legierungen enthaltend mindestens eine aluminiumorganische Komplexverbindung der Formel MAIR₄ oder Mischungen davon und eine Magnesiumalkylverbindung, wobei M Na, K, Rb oder Cs bedeutet und R eine C₁ bis C₁₀ Alkylgruppe, vorzugsweise C₁ bis C₄ Alkygruppe bedeutet.

2. Elektrolyt nach Anspruch 2, **dadurch gekennzeichnet, dass** er zusätzlich Aluminiumtrialkyl enthält.

3. Elektrolyt nach Anspruch 1 oder 2, **dadurch gekennzeichnet, dass** er AIR₃, M¹AlR₄, M²AIR₄ und Mg(R¹)ₓ(R²)_{y} enthält, wobei M¹ und M² ungleich sind und Na, K, Rb oder Cs bedeuten, R eine C₁ bis C₁₀ Alkylgruppe, vorzugsweise C₁ bis C₄ Alkygruppe bedeutet, R¹ und R² unabhängig voneinander eine C₁ bis C₂₀, vorzugsweise eine C₂ bis C₁₀ Alkylgruppe bedeuten und x = 0 bis 2 ist und y = 0 bis 2 ist und x + y = 2 ist.

4. Elektrolyt nach einem oder mehreren der Ansprüche 1 bis 3, **dadurch gekennzeichnet, dass** die Magnesiumalkylverbindung in einer Menge von 0,01 bis 10 mol% vorzugsweise 0,1 bis 1 mol%, bezogen auf den Aluminiumkomplex, enthalten ist.

5. Elektrolyt nach einem oder mehreren der Ansprüche 1 bis 4, **dadurch gekennzeichnet, dass** die Magnesiumalkylverbindung ausgewählt ist aus der Gruppe MgButyl_{1,5}Octyl_{0,5}, MgButyl_{1,0}Ethyl_{1,0}, Mgsec-Bu_{1,0}n-Butyl_{1,0} oder Gemische derselben.

6. Elektrolyt nach einem oder mehreren der Ansprüche 1 bis 5, **dadurch gekennzeichnet, dass** er ein organisches Lösungsmittel enthält.

7. Elektrolyt nach Anspruch 6 **dadurch gekennzeichnet, dass** das organische Lösungsmittel ein aromatisches Lösungsmittel ist.

8. Elektrolyt nach Anspruch 7, **dadurch gekennzeichnet, dass** das aromatische Lösungsmittel Benzol, Toluol oder Xylol oder ein Gemisch derselben ist.

9. Verfahren zur Herstellung des Elektrolyten nach den Ansprüchen 1 bis 8, **gekennzeichnet durch** die folgenden Schritte:
- Vorlegen einer aluminiumorganischen Komplexverbindung der Formel MAIR₄ oder eines Gemisches derselben gegebenfalls in Kombination mit Aluminiumtrialky,
- Zugabe einer Magnesiumalkylverbindung,
wobei M Na, K, Rb oder Cs bedeutet und R eine C₁ bis C₁₀ Alkylgruppe, vorzugsweise C₁ bis C₄ Alkygruppe bedeutet.

10. Verfahren nach Anspruch 9, **dadurch gekennzeichnet, dass** die aluminiumorganische Komplexverbindung ein Gemisch aus M¹AIR₄ und M²AIR₄ ist, wobei M¹ und M² ungleich sind, Na, K, Rb oder Cs bedeuten und R eine C₁ bis C₁₀ Alkylgruppe, vorzugsweise eine C₁ bis C₄ Alkygruppe bedeutet.

11. Verfahren nach Anspruch 9, **dadurch gekennzeichnet, dass** die Magnesiumalkylverbindung Mg(R¹)ₓ(R²)_{y} ist, wobei R¹ und R² unabhängig voneinander eine C₁ bis C₂₀, vorzugsweise eine C₂ bis C₁₀ Alkylgruppe bedeuten und x = 0 bis 2 ist und y = 0 bis 2 ist und x + y = 2 ist.

12. Verfahren nach einem oder mehreren der Ansprüche 9 bis 11, **dadurch gekennzeichnet, dass** die Magnesiumalkylverbindung in einem Kohlenwasserstoff gelöst zugegeben wird.

13. Verfahren nach einem oder mehreren der Ansprüche 9 bis 11, **dadurch gekennzeichnet, dass** der Aluminiumalkylkomplex in aromatischen Kohlenwasserstoff gelöst vorgelegt wird.

14. Verfahren nach Anspruch 12, **dadurch gekennzeichnet, dass** der Kohlenwasserstoff ein gesättigter oder ungesättigter Kohlenwasserstoff ist.

15. Verfahren nach Anspruch 14, **dadurch gekennzeichnet, dass** der Kohlenwasserstoff ausgewählt ist aus der Gruppe i-Pentan, n-Pentan, Hexan, n-Hexan, Heptan, n-Heptan, Toluol, Xylol.

16. Elektrolyt zur Herstellung von Schichten aus Aluminium-Magnesium-Legierungen auf elektrisch leitenden Werkstoffen oder elektrisch leitenden Schichten herstellbar nach dem Verfahren gemäß den Ansprüchen 9 bis 15.

17. Verfahren zur Beschichtung von elektrisch leitenden Materialien oder Schichten mit Aluminium-Magnesium-Legierungen mit dem Elektrolyten gemäß den Ansprüchen 1 bis 8, wobei während der Beschichtung die Magnesiumalkylverbindung zudosiert wird.

18. Verwendung des Elektrolyten nach den Ansprüchen 1 bis 8 und 16 zur Herstellung von Schichten aus Aluminium-Magnesium-Legierungen auf elektrisch leitenden Werkstoffen oder Schichten.

19. Elektrolysekit zur galvanischen Abscheidung von Aluminium-Magnesium-Legierungen auf elektrisch leitenden Werkstoffen oder Schichten enthaltend
(a) die aluminiumorganischen Komplexverbindungen bzw. Aluminiumalkylverbindungen der Ansprüche 1 bis 3
(b) eine Magnesiumalkylverbindung gemäß den Ansprüchen 1,3,5.

20. Elektrolysekit nach Anspruch 19, **dadurch gekennzeichnet, dass** die Verbindungen (a) und (b) in einem organischen Lösungsmittel vorliegen.
